# EUROPÄISCHE PATENTSCHRIFT

(11) **EP 1 649 094 B1**
(45) Veröffentlichungstag und Bekanntmachung des Hinweises auf die Patenterteilung: **12.09.2007**
(21) Anmeldenummer: 04766205.1
(22) Anmeldetag: 13.07.2004
(51) Int. Cl.: D04H 1/42, D04H 1/46, D04H 1/48, D04H 1/64, A47L 13/16

(54) **VOLLSYNTHETISCHES WISCHTUCH, VERFAHREN UND ANLAGE ZUR HERSTELLUNG DES WISCHTUCHES**
SYNTHETIC CLOTH, METHOD AND SYSTEM FOR THE PRODUCTION OF SAID CLOTH
TORCHON ENTIEREMENT SYNTHETIQUE, PROCEDE ET DISPOSITIF DE REALISATION DU TORCHON

(30) Priorität: 16.07.2003 DE 10332415; 25.07.2003 DE 10345086
(43) Veröffentlichungstag der Anmeldung: 26.04.2006
(73) Patentinhaber: Fleissner GmbH, 63329 Egelsbach (DE)
(72) Erfinder: DIMPFL, Karl, 64319 Pfungsstadt (DE); FUSS, Robert W., 65835 Liederbach (DE); WATZL, Alfred, 63322 Rödermark (DE)
(74) Vertreter: Meyer-Dulheuer, Karl-Hermann
(86) Internationale Anmeldenummer: PCT/EP2004/051474
(87) Internationale Veröffentlichungsnummer: WO 2005/007959

(56) Entgegenhaltungen:
- EP-A- 0 081 218
- EP-A- 0 187 236
- EP-A- 0 636 716
- EP-A- 1 166 707
- WO-A-00/58539
- WO-A-00/61851
- WO-A-94/28223
- US-A- 6 112 385

## Beschreibung

Wischtücher dienen der Reinigung der Oberfläche von Gegenständen und sind zur Aufnahme von Flüssigkeiten jeder Art sehr vorteilhaft. Um dies zu bewältigen, müssen sie eine hohe Abriebfestigkeit und ein hohes Aufnahmevermögen von Flüssigkeiten haben.

Wegen der aufzunehmenden Verunreinigungen ist es vorteilhaft, wenn das Tuch eine vollsynthetische Zusammensetzung hat. In diesem Zusammenhang ist durch die EP-B-0 081 218 ein Wischtuch bekannt, das aus gegenseitig verflochtenen, bei Temperatureinwirkung schrumpfenden, heißwasserlöslichen Polyvinylalkoholfasern besteht, die zur weiteren Verbindung mit einem Harz aus Polyvinylalkohol imprägniert sind. Bei der Imprägnierung schrumpfen die Fasern. Deshalb wird gemäß der EP das Vlies bei der Imprägnierung und auch während der Trocknung gestreckt. Weiterhin muss die Trocknungstemperatur beim Trockenvorgang unter der Erweichungstemperatur der Faser gehalten werden. Ein solches Tuch hat zwar eine hohe Abriebfestigkeit, aber der Griff ist aufgrund der geschrumpften Fasern zusätzlich gummiähnlich. Probleme entstehen auch, wenn über einen längeren Zeitraum die behandelten Wischtücher dieser Art lagern. Das weichgemachte Polyvinylacetal schwitzt aus, es entsteht eine Migration von Komponenten über den Querschnitt des Vlieses.

Weiterhin ist durch die DE-A-199 17 275 ein Wischtuch als vernadeltes Sandwichvlies bekannt, wozu es aus mehreren Schichten aus Mikrofasern unterschiedlicher Polymere und zusätzlich aus Sekundärstapelfasern besteht, die saugfähig sind. Diese Mikrofasern haben eine gute Reinigungswirkung, sind aber nicht flüssigkeitsaufnahmefähig. Deshalb wurden die Sekundärfasern hinzugenommen, die auch aus Polyvinylalkohol hergestellt sein können. Dennoch leiden diese Wischtücher an geringerer Flüssigkeitsaufnahmefähigkeit.

Außerdem sind aus der internationalen Patentanmeldung WO 94/28223 Nonwovens mit hoher Haltbarkeit und hohen Absorptionseigenschaften sowie Verfahren zu ihrer Herstellung bekannt. Bevorzugt sind Materialien aus einem aus organischen Fasern bestehenden Nonwoven, bei denen das Polymere eine Vielzahl seitenständiger Hydroxylgruppen aufweist und ein Bindemittel enthält, das ein teilweise vernetztes und ein teilweise hydrolysiertes Polymerharz umfasst, das eine Vielzahl von seitenständigen Hydroxylgruppen aufweist. Dabei wird ein Vernetzungsmittel eingesetzt, das aus organischen Titanaten und amorphen Metalloxiden besteht, wobei das Polymere sich von Monomeren ableitet, denen die allgemeine Formel zugrunde liegt, in der X einer der Reste -Si (OR⁴ OR⁵ OR⁶) oder -O-(CO)R⁷ sind und R¹ bis R⁷ unabhängig von einander Wasserstoff, einen organischen Rest mit 1 bis 10 Kohlenstoffatomen oder Kombinationen davon bedeuten können.

Der Erfindung liegt die Aufgabe zugrunde, ein vollsynthetisches Wischtuch zu entwickeln, das eine maximal mögliche Flüssigkeitsaufnahmefähigkeit, eine gute Reinigungswirkung und einen tuchartigen Griff ausweist. Auch soll es problemlos zur vollständigen Reinigung Temperaturen bis zu 100 °C, also Kochtemperaturen, ausgesetzt werden können.

Die hohe Flüssigkeitsaufnahmefähigkeit ist nur mit Polyvinylalkoholfasern erzielbar, die Tatsache der vollsynthetischen Zusammensetzung nur mit einem Bindemittel aus einem Polyvinylalkoholacetal. In einfacher Weise werden aber für das Vlies keine bei Temperatur oder Wärme schrumpfenden Fasern verwendet, sondern eben nicht schrumpfende Polyvinylalkoholfasern, die lediglich zur Erzielung der notwendigen Festigkeit des Tuches verwirbelt, wie vernadelt werden müssen, um anschließend mit dem Acetal imprägniert zu werden. Dieses muss aber ein solches sein, das als Weichmacher Substanzen enthält, die sich nicht von den restlichen Polymeren separieren. Das plastifizierte Acetal soll sein Eigenschaftsprofil auf Dauer nicht verändern, eine Migration von Bestandteilen darf nicht entstehen. Das Tuch soll auch im trockenen Zustand einen weichen Griff haben und bei nassem Tuch unverändert tuchfähig bleiben und nicht einen gummiähnlichen Charakter annehmen. Es solches Tuch hat den großen Vorteil, dass es ein Flüssigkeitsaufnahmevermögen bis zu 800 % hat und neben den anderen genannten Eigenschaften zur eigenen Reinigung gekocht werden kann, und dieses ohne sich in den Abmaßen zu verändern.

Ein Bindemittel dieser Art besteht gemäß DE 102 29 213.2 aus einer Mischung aus:
A) 50,0 bis 99,99 Gewichtsteilen mindestens eines Polymers (A), welches
   a.) 1,0 bis 99,9 Gew.-% Struktureinheiten der Formel (1) wobei R¹ Wasserstoff oder Methyl bedeutet,
   b.) 0 bis 99,0 Gew.-% Struktureinheiten der Formel (2) wobei R² Wasserstoff oder einen Alkylrest mit 1 bis 6 Kohlenstoffatome darstellt,
   c.) 0 bis 70,0 Gew.-% Struktureinheiten der Formel (3)
   wobei R³, R⁴, R⁵ und R⁶, jeweils unabhängig voneinander Reste mit einem Molekulargewicht im Bereich von 1 bis 500 g/mol sind,
   jeweils bezogen auf das Gesamtgewicht des Polymers (A) enthält, und
B) 0,01 bis 50,0 Gewichtsteilen mindestens einer Hydroxylverbindung (B) der Formel (4) wobei R⁷ jeweils unabhängig voneinander Wasserstoff oder einen Alkylrest mit 1 bis 6 Kohlenstoffatomen bedeutet, R⁸ Wasserstoff oder einen Alkylrest mit 1 bis 10 Kohlenstoffatomen darstellt und n eine Zahl größer gleich 2 ist,
C) mit mindestens einer Verbindung (C) der Formel (5) umsetzt, wobei R⁹ und R¹⁰ jeweils unabhängig voneinander Wasserstoff, COOH, eine Alkylgruppe mit 1 bis 10 Kohlenstoffatomen oder eine gegebenenfalls substituierte Arylgruppe mit 6 bis 12 Kohlenstoffatomen sind,
   wobei man pro mol Hydroxylgruppen, die das Polymer (A) und die Hydroxylverbindung (B) in Summe enthalten, 0,0005 bis 0,5 mol der Verbindung (C) einsetzt.

Die Weichmacher in diesem Alkohol sind chemisch gebunden, ein Separieren ist nicht möglich.

Mit Vorteil wird die Umwandlung des Alkohols in ein wasserunlösliches Acetal mit einer Mineralsäure oder einer organischen Säure durchgeführt. Bevorzugt ist die Umsetzung mit der umweltfreundlichen Glyoxalsäure. Die eingesetzte(n) organische(n) Säure(n) kann (können) neben Kohlenstoff, Wasserstoff und Sauerstoff auch weitere Hetroatome besitzen, insbesondere Schwefel, Stickstoff und Phosphor. Neben Säuregruppen können ebenso Aldehydfunktionen in eingesetzten Verbindungen vorhanden sein. Bevorzugt ist der Einsatz von Oxalsäure.

Die verwendbare Rezeptur könnte bestehen aus:

| Produkt | % Anteil insgesamt |
|---|---|
| Wasser | 30 - 70 |
| Oxalsäure | 10 - 20 |
| Stabilisator T | 1 - 3 |
| eine Farbe | 0,2 - 2 |
| Maisstärke | 1 - 3 |
| Modifizierte, intern plastifizierte Polyhydroxylverbinung | 25 - 50 |
| Formaldehyd | 5 - 25 |

Ein besonderes Ausführungsbeispiel könnte genauer bestehen aus:

| Produkt | % Anteil insgesamt | gr | Prozentgehalt | g - TS |
|---|---|---|---|---|
| Wasser | 45,000 | 108,000 | | |
| Oxalsäure | 14,585 | 35,000 | 100,0 | 35,000 |
| Stabilisator T | 1,250 | 3,000 | 25,0 | 0,750 |
| eine Farbe | 0,417 | 1,000 | 60,0 | 0,600 |
| Maisstärke | 1,250 | 3,000 | 100,0 | 3,000 |
| Mowiflex FXT® 305 | 29,167 | 70,000 | 20,0 | 14,000 |
| Formaldehyd | 8,333 | 20,000 | 37,0 | 7,400 |

Ein Wischtuch dieser Art kann vorzugsweise auf einer Maschinenanlage produziert werden, die besteht aus
a) einer Vlieslegemaschine wie Krempel mit ggf. einer Vliesstrecke für die Polyvinylalkoholfasern
b) einer Vliesverfestigungseinrichtung wie Vernadelungseinrichtung,
c) einer Schaumauftrageinrichtung für das polyhydoxylgruppenhaltige Bindemittel,
d) einem Trockner wie Durchströmtrockner mit ggf. einem vorgeschalteten Infrarottrockenschacht und einer nachgeschalteten Hotflue und
e) ggf. einer Vlies-Aufwickeleinrichtung. Dies deshalb, weil es sinnvoll ist, die Weiterbehandlung mit einer anderen Produktionsgeschwindigkeit durchzuführen. Es würde dann folgen in einer anderen Maschinenstraße eine Abwickeleinrichtung zur erneuten Vorlage zu einer dann folgenden
f) Waschmaschine,
g) einem weiteren Trockner wie Siebtrommeltrockner und letztlich
h) erneut einer Wickel- und/oder Konfektioniereinrichtung.

## Patentansprüche

1. Wischtuch zur Nass- und Feuchtreinigung bestehend aus einem Nonwoven aus Polyvinylalkoholfasern, das mit einem Polyvinylalkoholbindemittel verfestigt ist, **dadurch gekennzeichnet, dass** das Wischtuch aus reinen, bei Temperaturen bis zu 100°C nicht schrumpfenden Polyvinyialkoholfasem besteht, die zur Erhöhung der Festigkeit untereinander verwirbelt sind und zusätzlich mit einem polyhydroxylgruppenhaltigen Bindemittel getränkt ist, dessen Weichmacher chemisch gebunden und nach Schaumaufgabe und folgender Polykondensation nicht mehr separierbar sind.

2. Wischtusch nach Anspruch 1, **dadurch gekennzeichnet, dass** die Fasern zur Verfestigung des Vlieses mechanisch verwirbelt, wie vernadelt sind.

3. Wischtuch nach Anspruch 1, **dadurch gekennzeichnet, dass** die Fasern zur Verfestigung des Vlieses hydrodynamisch verwirbelt, wie vernadelt sind.

4. Verfahren zur Herstellung eines vollsynthetischen Wischtuches nach Anspruch 1, **dadurch gekennzeichnet, dass** nicht schrumpfende Stapelfasern aus Polyvinylalkohol mittels einer Karde zu einem Vlies abgelegt, dann untereinander zur Erhöhung der Vliesfestigkeit verwirbelt wie vernadelt werden und dann lediglich mit einem polyhydroxylgruppenhaltigen Bindemittel imprägniert wird, dessen Weichmacher chemisch gebunden sind, dieses Bindemittel schaumförmig aufgeben wird und das Vlies anschließend getrocknet und der Polykondensation ausgesetzt wird.

5. Verfahren nach Anspruch 4, **dadurch gekennzeichnet, dass** das polyhydroxylgruppenhaltige Bindemittel hergestellt ist aus einer Mischung aus:
A.) 50,0 bis 99,99 Gewichtsteilen mindestens eines Polymers (A), welches
a.) 1,0 bis 99,9 Gew.-% Struktureinheiten der Formel (1) wobei R¹ Wasserstoff oder Methyl bedeutet,
b.) 0 bis 99,0 Gew.-% Struktureinheiten der Formel (2) wobei R² Wasserstoff oder einen Alkylrest mit 1 bis 6 Kohlenstoffatomen darstellt,
c.) 0 bis 70,0 Gew.% Struktureinheiten der Formel (3) wobei R³, R⁴, R⁵ und R⁶, jeweils unabhängig voneinander Reste mit einem Molekulargewicht im Bereich von 1 bis 500 g/mol sind, jeweils bezogen auf das Gesamtgewicht des Polymers (A) enthält,
und
B.) 0,01 bis 50,0 Gewichtsteilen mindestens einer Hydroxylverbindung (B) der Formel (4) wobei R⁷ jeweils unabhängig voneinander Wasserstoff oder einen Alkylrest mit 1 bis 6 Kohlenstoffatomen bedeutet, R⁸ Wasserstoff oder einen Alkylrest mit 1 bis 10 Kohlenstoffatomen darstellt und n eine Zahl größer gleich 2 ist,
C.) mit mindestens einer Verbindung (C) der Formel (5) umsetzt, wobei R⁹ und R¹⁰ jeweils unabhängig voneinander Wasserstoff, COOH, eine Alkylgruppe mit 1 bis 10 Kohlenstoffatomen oder eine gegebenenfalls substituierte Arylgruppe mit 6 bis 12 Kohlenstoffatomen sind,
wobei man pro mol Hydroxylgruppen, die das Polymer (A) und die Hydroxylverbindung (B) in Summe enthalten, 0,0005 bis 0,5 mol der Verbindung (C) einsetzt.

6. Verfahren nach Anspruch 4 oder 5, **dadurch gekennzeichnet, dass** zur Herstellung der auftragbaren Flotte für die Imprägnierung des Faservlieses eine Rezeptur verwendet wird, die eine Mineralsäure und/oder eine ein- oder merhwertige organische Säure, die aliphatisch, aromatisch und/oder cyclisch sein kann, enthält.

7. Verfahren nach Anspruch 6, **dadurch gekennzeichnet, dass** zur Acetalisierung des Polyhydroxylbindemittels folgende Rezeptur verwendet wird:
| **Produkt** | **%-Anteil insgesamt** |
|---|---|
| Wasser | 30 - 70 |
| Oxalsäure | 10 - 20 |
| Stabilisator T | 1 - 3 |
| eine Farbe | 0,2 - 2 |
| Maistärke | 1 - 3 |
| Modifizierte, intern plastifizierte Polyhydroxylverbindung | 25 - 50 |
| Formaldehyd | 5 - 25 |

8. Verfahren nach Anspruch 7, **dadurch gekennzeichnet, dass** zur Acetalisierung des polyhydroxylgruppenhaltigen Bindemittels folgende Rezeptur verwendet wird:
| **Produkt** | **%-Anteil insgesamt** | **gr** | **Prozentgehalt** | **g - TS** |
|---|---|---|---|---|
| Wasser | 45,000 | 108,000 | | |
| Oxalsäure | 14,585 | 35,000 | 100,0 | 35,000 |
| Stabilisator T | 1,250 | 3,000 | 25,0 | 0,750 |
| eine Farbe | 0,417 | 1,000 | 60,0 | 0,600 |
| Maisstärke | 1,250 | 3,000 | 100,0 | 3,000 |
| Mowiflex FXT® 305 | 29,167 | 70,000 | 20,0 | 14,000 |
| Formaldehyd | 8,333 | 20,000 | 37,0 | 7,400 |

9. Anlage zur Herstellung eines Wischtuchs zur Nass- und Feuchtreinigung bestehend aus einem Nonwoven aus Polyvinylalkoholfasern, das mit einem Polyvinylalkoholbindemittel verfestigt ist, wobei das Wischtuch aus reinen, bei Temperaturen bis zu 100°C nicht schrumpfenden Polyvinylalkoholfasern besteht, die zur Erhöhung der Festigkeit untereinander verwirbelt sind und zusätzlich mit einem polyhydroxylgruppenhaltigen Bindemittel getränkt ist, dessen Weichmacher chemisch gebunden und nach Schaumaufgabe und folgender Polykondensation nicht mehr separierbar sind, **dadurch gekennzeichnet, dass** sie besteht aus hintereinander angeordneten
a) Vlieslegemaschine wie Krempel mit ggf. einer Vliesstrecke für die Polyvinylalkoholfasern,
b) Vliesverfestigungseinrichtung wie Vernadelungseinrichtung,
c) Schaumauftrageinrichtung für das polyhydroxylgruppenhaltige Bindemittel,
d) Trockner wie Durchströmtrockner mit ggf. einem vorgeschalteten Infrarottrockenschacht und einer nachgeschalteten Hotflue, und
e) ggf. einer oder zwei Auf- und in einer anderen Straße folgenden Abwickeleinrichtung zur erneuten Voralge zu einer dann folgenden
f) Waschmaschine,
g) einem weiteren Trockner wie Siebtrommeltrockner und letztlich
h) erneut einer Wickel- und/oder Konfektioniereinrichtung.

10. Anlage nach Anspruch 9, **dadurch gekennzeichnet, dass** der Durchströmtrockner gemäß d) auf Temperaturen um 80°C aufheizbar ist

11. Anlage nach Anspruch 9 oder 10, **dadurch gekennzeichnet, dass** die Hotflue gemäß d) für eine Verweilzeit von 15 min und mehr und für eine Temperatur von 80 bis 85°C ausgelegt ist.

12. Anlage von Anspruch 9 bis 11, **dadurch gekennzeichnet, dass** der Trockner gemäß g) für Temperaturen um 100°C und mehr ausgelegt ist.

## Claims

1. Cloth for wet and moist cleaning consisting of a nonwoven made of polyvinyl alcohol fibres which is bonded with a polyvinyl alcohol binder,
**characterised in**
**that** the cloth consists of pure polyvinyl alcohol fibres which do not shrink at temperatures up to 100°C, which are intermingled with one another to increase the resistance and additionally impregnated with a polyhydroxyl-group-containing binder whose softeners are chemically bound and can no longer be separated after foaming and subsequent polycondensation.

2. The cloth according to claim 1,
**characterised in**
**that** the fibres are mechanically intermingled, such as needle-bonded, to bond the nonwoven.

3. The cloth according to claim 1,
**characterised in**
**that** the fibres are hydrodynamically intermingled, such as needle-bonded to bond the nonwoven.

4. A method for producing a fully synthetic cloth according to claim 1,
**characterised in**
**that** the non-shrinking staple fibres made of polyvinyl alcohol are laid up by means of a card to form a nonwoven, then intermingled such as needle-bonded to increase the resistance of the nonwoven and then merely impregnated with a polyhydroxyl-group-containing binder, whose softener is chemically bound, this binder is released in foam form and the nonwoven is then dried and subjected to polycondensation.

5. The method according to claim 4,
**characterised in**
**that** the polyhydroxyl-group-containing binder is prepared from a mixture of:
A.) 50.0 to 99.99 parts by weight of at least one polymer (A) which contains
a.) 1.0 to 99.9 wt.% of structural units having the formula (1) where R¹ denotes hydrogen or methyl,
b.) 0 to 99.0 wt.% of structural units having the formula (2) where R² represents hydrogen or an alkyl group with 1 to 6 carbon atoms,
c.) 0 to 70.0 wt.% structural units having the formula (3) where R³, R⁴, R⁵ and R⁶ are each, independently of one another, groups having a molecular weight in the range of 1 to 500 g/mol, in each case relative to the total weight of polymer (A),
and
B.) 0.01 to 50.0 parts by weight of at least one hydroxyl compound (B) having the formula (4) where R⁷ denotes, in each case independently of one another, hydrogen or an alkyl group with 1 to 6 carbon atoms, R⁸ is hydrogen or an alkyl group with 1 to 10 carbon atoms and n is an integer greater than or equal to 2,
C.) reacted with at least one compound (C) having the formula (5) where R⁹ and R¹⁰, in each case independently of one another, are hydrogen, COOH, an alkyl group with 1 to 10 carbon atoms or an optionally substituted aryl group with 6 to 12 carbon atoms
wherein 0.0005 to 0.5 mol of compound (C) is used per mol in total of hydroxyl groups containing the polymer (A) and the hydroxyl compound (B).

6. The method according to claim 4 or 5,
**characterised in**
**that** a formulation containing a mineral acid and/or a monovalent or polyvalent organic acid which can be aliphatic, aromatic and/or cyclic is used to produce the coating liquor for impregnating the fibre nonwoven.

7. The method according to claim 6,
**characterised in**
the following formulation is used to acetalise the polyhydroxyl binder:
| **Product** | **Total % fraction** |
|---|---|
| Water | 30-70 |
| Oxalic acid | 10-20 |
| Stabiliser T | 1-3 |
| A dye | 0.2-2 |
| Maize starch | 1-3 |
| Modified internally plasticised polyhydroxyl compound | 25-50 |
| Formaldehyde | 5-25 |

8. The method according to claim 7,
**characterised in**
**that** the following formulation is used to acetalise the polyhydroxyl-group-containing binder:
| **Product** | **Total % content** | **gr** | **Percentage content** | **g-TS** |
|---|---|---|---|---|
| Water | 45.000 | 108.000 | | |
| Oxalic acid | 14.585 | 35.000 | 100.0 | 35.000 |
| Stabiliser T | 1.250 | 3.000 | 25.0 | 0.750 |
| A dye | 0.417 | 1.000 | 50.0 | 0.600 |
| Maize starch | 1.250 | 3.000 | 100.0 | 3.000 |
| Mowiflex FXT ^{®} 305 | 29.167 | 70.000 | 20.0 | 14.000 |
| Formaldehyde | 8.333 | 20.000 | 37.0 | 7.400 |

9. A system for producing a cloth for wet and moist cleaning consisting of a nonwoven made of polyvinyl alcohol fibres which is bonded with a polyvinyl alcohol binder, wherein the cloth consists of pure polyvinyl alcohol fibres which do not shrink at temperatures up to 100°C, which are intermingled with one another to increase the resistance and additionally impregnated with a polyhydroxyl-group-containing binder whose softeners are chemically bound and can no longer be separated after foaming and subsequent polycondensation,
**characterised in**
**that** said system comprises, arranged one after the other
a) a nonwoven laying machine such as a carding machine optionally with a nonwoven section for the polyvinyl alcohol fibres,
b) a nonwoven bonding device such as a needle-bonding device,
c) a foam-application device for the polyhydroxyl-group-containing binder,
d) a drier such as a rapid-package drier optionally with an upstream infrared drying shaft and a downstream hot flue and
e) optionally one or two winding devices and following unwinding device in a different train for renewed feeding to a then following
f) washing machine,
g) another drier such as a screen drum drier and finally
h) again to a winding and/or making-up device.

10. The system according to claim 9,
**characterised in**
**that** the rapid-package drier according to d) can be heated to temperatures around 80°C.

11. The system according to claim 9 or 10,
**characterised in**
**that** the hot flue according to d) is designed for a dwell time of 15 min or more and for a temperature of 80 to 85°C.

12. The system according to claim 9 to 11,
**characterised in**
**that** the drier according to g) is designed for temperatures around 100°C and higher.

## Revendications

1. Chiffon d'essuyage pour nettoyage mouillé et humide, composé d'un non-tissé en fibres d'alcool de polyvinyle qui est consolidé par un liant d'alcool de polyvinyle,
**caractérisé en ce que**
le chiffon d'essuyage est constitué de fibres d'alcool de polyvinyle pures ne se rétractant pas à des températures allant jusqu'à 100° C qui sont entortillées entre elles pour accroître la solidité et qui est imprégné de surcroît d'un liant contenant un groupe polyhydroxyle dont les adoucissants sont liés chimiquement et ne peuvent plus être séparés après application de mousse et polycondensation consécutive.

2. Chiffon d'essuyage selon la revendication 1,
**caractérisé en ce que**
les fibres sont entortillées mécaniquement, comme par exemple aiguilletées, pour consolider le non-tissé.

3. Chiffon d'essuyage selon la revendication 1,
**caractérisé en ce que**
les fibres sont entortillées hydrodynaniquement, comme par exemple aiguilletées, pour consolider le non-tissé.

4. Procédé de fabrication d'un chiffon d'essuyage entièrement synthétique selon la revendication 1,
**caractérisé en ce que**
les fibres discontinues ne se rétractant pas en alcool de polyvinyle sont déposées au moyen d'une carde pour former un non-tissé, puis entortillées ensemble, comme par exemple aiguilletées, pour accroître la solidité du non-tissé puis simplement imprégnées à l'aide d'un liant contenant un groupe polyhydroxyle dont les adoucissants sont liés chimiquement, que ce liant est appliqué sous forme de mousse et que le non-tissé est ensuite séché et exposé à une polycondensation.

5. Procédé selon la revendication 4,
**caractérisé en ce que**
le liant contenant un groupe polyhydroxyle est préparé à partir d'un mélange de :
A.) 50,0 à 99,99 % de parties de poids d'au moins un polymère (A) qui contient
a) 1,0 à 99,9 % en poids d'unités structurelles de formule (1) R¹ représentant l'hydrogène ou le méthyle,
b) 0 à 99,0 % en poids d'unités structurelles de formule (2) R² représentant l'hydrogène ou un radical alkyle contenant 1 à 6 atomes de carbone,
c) 0 à 70,0 % en poids d'unités structurelles de formule (3) R³, R⁴, R⁵ et R⁶ étant respectivement indépendamment les uns des autres des radicaux ayant un poids moléculaire de l'ordre de 1 à 500 g/mole, respectivement par rapport au poids total du polymère (A),
et transforme
B.) 0,01 à 50,0 % de parties de poids d'au moins un composé hydroxyle (B) de formule (4) R⁷ représentant respectivement indépendamment l'hydrogène ou un radical alkyle contenant 1 à 6 atomes de carbone, R⁸ représentant l'hydrogène ou un radical alkyle contenant 1 à 10 atomes de carbone et n étant un nombre supérieur ou égal à 2,
C.) avec au moins un composé (C) de formule (5) R⁹ et R¹⁰ étant indépendamment les uns des autres l'hydrogène, le COOH, un groupe alkyle contenant 1 à 10 atomes de carbone ou un groupe aryle éventuellement substitué contenant 6 à 12 atomes de carbone,
sachant qu'on met en oeuvre par mole de groupes hydroxyle contenant le polymère (A) et le composé d'hydroxyle (B) en somme, 0,0005 à 0,5 mole de composé (C).

6. Procédé selon la revendication 4 ou 5,
**caractérisé en ce que**,
pour préparer le liquide applicable pour l'imprégnation du non-tissé fibreux, on suit une recette contenant un acide minéral et/ou un acide organique uni- ou polyvalent qui peut être aliphatique, aromatique et/ou cyclique.

7. Procédé selon la revendication 6,
**caractérisé en ce que**,
pour acétaliser le liant au polyhydroxyle, on suit la recette suivante :
| Produit | Proportion en % au total |
|---|---|
| Eau | 30-70 |
| Acide oxalique | 10-20 |
| Stabilisateur T | 1-3 |
| Un colorant | 0,2-2 |
| Amidon de maïs | 1-3 |
| Composé polyhydroxyle modifié plastifié en interne | 25-50 |
| Formaldéhyde | 5-25 |

8. Procédé selon la revendication 7,
**caractérisé en ce que**,
pour acétaliser le liant contenant un groupe polyhydroxyle, on suit la recette suivante :
| Produit | Proportion en % au total | gr | Teneur en pourcentage | g-TS |
|---|---|---|---|---|
| Eau | 45,000 | 108,000 | | |
| Acide oxalique | 14,585 | 35,000 | 100,0 | 35,000 |
| Stabilisateur T | 1,250 | 3,000 | 25,0 | 0,750 |
| Un colorant | 0,417 | 1,000 | 50,0 | 0,600 |
| Amidon de maïs | 1,250 | 3,000 | 100,0 | 3,000 |
| Mowiflex FXT^{®}305 | 29,167 | 70,000 | 20,0 | 14,000 |
| Formaldéhyde | 8,333 | 20,000 | 37,0 | 7,400 |

9. Installation de fabrication d'un chiffon d'essuyage pour nettoyage mouillé et humide, composé d'un non-tissé en fibres d'alcool de polyvinyle qui est consolidé par un liant d'alcool de polyvinyle, dans laquelle le chiffon d'essuyage est constitué de fibres d'alcool de polyvinyle pures ne se rétractant pas à des températures allant jusqu'à 100°C et entortillées entre elles pour accroître la solidité et qui est imprégné de surcroît d'un liant contenant un groupe polyhydroxyle dont les adoucissants sont liés chimiquement et ne peuvent plus être séparés après application de mousse et polycondensation consécutive,
**caractérisée en ce qu'**
elle est constituée des éléments suivants disposés successivement :
a) machine de pose de non-tissé comme une carde comprenant le cas échéant une section pour non-tissé pour les fibres d'alcool de polyvinyle,
b) dispositif de consolidation de non-tissé comme un dispositif d'aiguilletage,
c) système d'application de mousse pour le liant contenant un groupe polyhydroxyle,
d) séchoir comme un séchoir à effluvation équipé le cas échéant d'une gaine de séchage à infrarouge en amont et d'un conduit chaud en aval et,
e) le cas échéant, un ou deux dispositifs d'enroulement et un dispositif de déroulement suivant dans une autre voie pour nouvel acheminement vers une
f) machine à laver suivante,
g) un autre séchoir comme un séchoir à tambour cribleur et enfin
h) à nouveau un dispositif d'enroulement et/ou de confection.

10. Installation selon la revendication 9,
**caractérisée en ce que**
le séchoir à effluvation selon le point d) peut être chauffé à des températures autour de 80° C.

11. Installation selon la revendication 9 ou 10,
**caractérisée en ce que**
le conduit chaud selon le point d) est conçu pour un temps de séjour de 15 minutes et plus et pour une température de 80 à 85° C.

12. Installation selon les revendications 9 à 11,
**caractérisée en ce que**
le séchoir selon g) est conçu pour des températures autour de 100° C et plus.
